# DEMANDE DE BREVET EUROPEEN

(11) **EP 0 562 912 A1**
(43) Date de publication de la demande: **29.09.1993**
(21) Numéro de dépôt: 93400665.1
(22) Date de dépôt: 16.03.1993
(51) Int. Cl.: C10M 159/20, C10M 159/22, C10M 159/24, C10M 159/12

(54) **Produits colloidaux surbasés contenant du soufre organique et leur utilisation comme additifs détergents à action antiusure et extrême-pression dans les huiles lubrifiantes**

(30) Priorité: 26.03.1992 FR 9203789
(71) Demandeur: INSTITUT FRANCAIS DU PETROLE, F-92502 Rueil-Malmaison (FR)
(72) Inventeur: Delfort, Bruno, F-75005 Paris (FR); Lallement, Jacques, F-93300 Aubervilliers (FR); Born, Maurice, F-92000 Nanterre (FR); Parc, Guy, F-92502 Rueil Malmaison (FR)

(57) **Abrégé**

On décrit des produits colloïdaux soufrés, leur préparation et leur utilisation comme additifs dans les huiles lubrifiantes.

Ces produits sont définis comme résultant de la réaction sur un additif détergent surbasique, éventuellement modifié par réaction avec un dérivé du bore, d'un acide carboxylique soufré "de petite taille", répondant à la formule générale

X-R¹-Sx-R³-Sy-R²-COOH

dans laquelle R¹ et R² représentent chacun un radical hydrocarboné divalent, R³ représente une simple liaison ou un radical hydrocarboné divalent, X représente un atome d'hydrogène ou un groupement carboxylique, et x et y sont chacun un nombre de 1 à 4 lorsque R³ est un lique, et x et y sont chacun un nombre de 1 à 4 lorsque R³ est un radical hydrocarboné et la somme x plus y est un nombre de 1 à 4 lorsque R³ représente une liaison simple.

Outre leurs propriétés détergentes, ces produits présentent des propriétés antiusure et extrême-pression élevées, ainsi qu'une stabilité thermique améliorée et une corrosivité vis-à-vis du cuivre satisfaisante. Ils sont particulièrement bien adaptés à une utilisation notamment dans les huiles moteurs, les huiles d'engrenages, les fluides hydrauliques et les huiles pour le travail des métaux.

## Description

L'invention concerne de nouveaux produits colloïdaux soufrés compatibles avec les huiles lubrifiantes. Elle concerne également la préparation de ces produits et leur utilisation comme additifs à actions antiusure et extrême-pression dans les huiles lubrifiantes, minérales ou synthétiques, par exemple dans les lubrifiants moteurs, les huiles pour engrenages, les fluides hydrauliques ou encore les huiles pour le travail des métaux.

Les additifs détergents surbasiques sont connus depuis longtemps. Certains d'entre-eux et leur préparation ont été décrits par exemple dans les brevets US 2.865.956, 3.150.088, 3.537.996, 3.830 739, 3.865.737, 4.148.740, 3.953.519, 3.966.621 et 4.505.830 et le brevet français 2101813. Il existe des variantes de la réaction de surbasification qui font notamment appel à des carbonates préformés à partir d'alcoxydes et de CO₂ avant la mise en contact avec le sel alcalin ou alcalino-terreux du composé acide ; elles sont décrites notamment dans les brevets US 2.956.018, 3.932.289 et 4.104.180.

Il est également connu de modifier des additifs détergents surbasiques par incorporation de dérivés du bore, comme décrit par exemple dans les brevets US 3.929.650, 3.907.691, 4.965.003 et 4.965 004.

Enfin, la modification d'additifs détergents surbasiques par certains acides carboxyliques, des acides boriques ou des acides phosphoriques a également été décrite dans le brevet US 4.328.111.

On a maintenant découvert qu'il était possible de préparer des produits colloïdaux par réaction de certains acides carboxyliques soufrés sur des additifs détergents surbasiques, mis en jeu tels quels ou préalablement modifiés par réaction avec des composés du bore.

Les produits proposés dans l'invention présentent des propriétés antiusure et extrême-pression élevées, une stabilité thermique et à l'oxydation améliorée, ainsi qu'une corrosivité vis-à-vis du cuivre réduite par comparaison avec les additifs utilisés de manière conventionnelle pour atteindre les mêmes buts.

Les produits colloïdaux soufrés de l'invention peuvent être définis d'une manière générale par le fait qu'ils résultent de la réaction d'au moins un acide carboxylique soufré de "petite taille", tel qu'il sera défini plus loin, avec au moins un composé détergent surbasique colloïdal.

Les détergents surbasiques de départ peuvent être plus particulièrement constitués d'un agent tensio-actif, tel qu'un sulfonate, un phénate, un salicylate ou un naphténate d'un élément alcalin ou alcalino-terreux, qui assure une dispersion colloïdale de carbonate et/ou d'hydroxyde d'un élément alcalin ou alcalino-terreux. Comme exemple de détergents surbasiques, on peut mentionner les sulfonates, les phénates, les salicylates ou les naphténates de calcium, de baryum ou de magnésium ayant un indice de base total (TBN) allant jusqu'à environ 600.

Dans la préparation des produits colloïdaux soufrés de l'invention, ces composés détergents surbasiques peuvent être mis en jeu tels quels ou bien traités préalablement par au moins un composé renfermant du bore, tel que par exemple l'acide borique, l'anhydride borique, les borates d'ammonium, de sodium, etc. Dans ce dernier cas, le rapport atomique bore/métal dans le détergent surbasique modifié peut aller par exemple jusqu'à environ 1/1.

Les acides carboxyliques soufrés "de petite taille" mis en jeu dans la préparation des produits colloïdaux de l'invention peuvent répondre plus particulièrement à la formule générale.

X-R¹-Sx-R³-Sy-R²-COOH (I)

dans laquelle R¹ et R² représentent chacun un radical hydrocarboné divalent, par exemple un radical alkylène de 1 à 6 atomes de carbone ; ou un radical phénylidène, R³ représente une simple liaison ou un radical hydrocarboné divalent, par exemple un radical alkylène de 1 à 4 atomes de carbone, X représente un atome d'hydrogène ou un groupement carboxylique ; x et y ont chacun une valeur moyenne de 1 à 4 lorsque R³ est un radical hydrocarboné divalent et la somme (x + y) a une valeur moyenne de 1 à 4 lorsque R³ représente une simple liaison.

Plus particulièrement, lorsque R³ est une simple liaison et X représente COOH, les acides carboxyliques soufrés sont de la forme

HOOC-R¹-S(_{x+y})-R²-COOH

et on peut en donner comme exemples les acides thio-, trithio- et tétrathio-diglycoliques, dipropioniques et dibutyriques, ainsi que l'acide 2,2' -dithio dibenzoïque.

Lorsque R³ est un radical hydrocarboné divalent et X un groupement carboxylique, les acides sont de la forme

HOCO-R¹-Sx-R³-Sy-R²-COOH

et on peut en donner comme exemples : les acides méthylène- et éthylène-bis (thio-, dithio- et trithio-acétiques) et les acides méthylène- et éthylène-bis (thio-, dithio- et trithio-propioniques).

Enfin, lorsque R³ est une simple liaison et X un atome d'hydrogène, les acides sont de la forme

HR¹-S_{(x+y)}-R²-COOH

et on peut en donner comme exemples les acides éthyl thio-, dithio- et trithio-acétiques, -propioniques et -butyriques.

Ces acides peuvent être obtenus par diverses méthodes de synthèse ; notamment :
- par condensation de l'acide carboxylique chloré approprié avec du sulfure ou du polysulfure de métal alcalin ou alcalino-terreux, ou avec un mono- ou di-mercaptan ou encore avec un mercaptate ;
- par oxydation ménagée d'un mercaptan éventuellement en présence de soufre ;
- par action de mono- ou de dichlorure de soufre sont un mercaptan ou son sel de sodium ; ou
- par réaction de chlorure de thionyle sur un mercaptan, suivie de la réduction du sulfoxyde obtenu en sulfure.

La synthèse des produits colloïdaux soufrés de l'invention peut être réalisée plus particulièrement dans les conditions indiquées ci-après.

L'acide carboxylique soufré mis en jeu peut être introduit en solution dans l'eau ou dans un solvant organique, tel que par exemple le tétrahydrofuranne (THF), le toluène ou un xylène.

Il est ajouté au composé détergent surbasique, lui-même en solution dans un solvant organique, tel que par exemple le toluène, un xylène, l'hexane ou le tétrahydrofuranne.

La proportion d'acide carboxylique soufré est en général telle que celui-ci peut neutraliser le détergent surbasique à un taux pouvant aller jusqu'à environ 50 % de son indice de base total (TBN) ; le plus souvent entre 10 et 30 % de celui-ci.

L'action d'un acide carboxylique soufré sur un composé détergent surbasique conduit à un carboxylate soufré d'élément alcalin ou alcalino-terreux. Lorsque l'acide carboxylique est "de petite taille" au sens où on l'entend dans l'invention, le sel obtenu isolé est généralement totalement insoluble dans les huiles et les hydrocarbures. Or, on s'aperçoit, de manière surprenante, que l'action des acides carboxyliques soufrés "de petite taille" sur des composés colloïdaux surbasiques conduit à des produits homogènes, limpides et stables dans le temps, sans précipitation.

Ces caractéristiques inattendues conduisent à penser que les carboxylates soufrés, intrinsèquement insolubles dans les huiles, se retrouvent dans le procédé de synthèse des produits de l'invention, à l'intérieur des micelles de la dispersion colloïdale, au même titre que le carbonate et/ou l'hydroxyde d'élément alcalin ou alcalino-terreux. Des essais de dialyse ont permis de confirmer cette hypothèse.

Les produits collodaux soufrés de l'invention sont utilisables comme additifs détergents à actions antiusure et extrême-pression élevées pour les huiles lubrifiantes minérales ou synthétiques. Ces effets conjugués, alliés à une stabilité thermique améliorée et à une corrosivité vis-à-vis du cuivre convenable, les rendent particulièrement intéressants dans leur utilisation dans les huiles moteurs, les huiles d'engrenages, les fluides hydrauliques et les huiles pour le travail des métaux. Dans ces applications, on utilise en général de 1 à 30 % et de préférence de 5 à 20 % en masse de produits dans l'huile considérée.

Dans ces applications, le niveau de performance antiusure et extrême-pression des compositions lubrifiantes contenant les produits de l'invention est comparable à celui atteint avec les additifs soufrés conventionnels liposolubles. En revanche, leur corrosivité vis-à-vis du cuivre est nettement réduite et leur stabilité thermique ainsi que leur résistance à l'oxydation sont nettement améliorées.

Les exemples suivants illustrent l'invention et ne doivent en aucune manière être considérés comme limitatifs.

On décrit tout d'abord les substrats surbasés colloïdaux utilisés dans la préparation des produits selon l'invention (substrats I à VII).

Le substrat (I) est un sulfonate de calcium surbasé préparé selon le mode opératoire suivant.

Dans un réacteur de 1 litre équipé d'un réfrigérant, d'un thermomètre, d'un agitateur et d'un dispositif de barbotage de dioxyde de carbone on introduit 210g d'acide alkylarylsulfonique de masse molaire 697 à 69 % de matière active, 783 ml de toluène, 123g d'huile 130 Neutral solvent, 260 ml de méthanol et 115,15 g d'hydroxyde de calcium. Le mélange est agité 15 minutes à température ambiante puis on introduit 49,5 g de dioxyde de carbone en 60 minutes à une température n'excédant pas 37°C. Après décantation on soutire et on filtre la phase inférieure.

Après évaporation du solvant, on récupère 410 g de produit (I) dont les caractéristiques principales sont les suivantes : liquide visqueux, brun limpide, soluble dans les huiles minérales et synthétiques ;
valeur alcaline : 337 mg KOH/g. Calcium : 12,09 % ;
Matière active : 58 %. Huile : 42 %.

Les substrats (II) à (VII) sont des additifs colloïdaux surbasés commerciaux dont
- sulfonate de calcium (II)
   valeur alcaline 300 mg KOH/g. Calcium : 11,90 %. Soufre : 1,85 %,
   matière active : 54,30 %. Huile : 45,70 % ;
- sulfonate de calcium (III)
   valeur alcaline 410 mg KOH/g. Calcium : 15,60 %. Soufre : 0,95 %,
   matière active : 54,00 %. Huile : 46,00 % ;
- sulfonate de calcium (IV)
   valeur alcaline 502 mg KOH/g. Calcium : 18,7 %. Soufre : 1,20 %,
   matière active : 59,50 %. Huile : 40,50 % ;
- sulfonate de magnésium (V)
   valeur alcaline : 400 mg KOH/g. Magnésium : 9,40 %. Soufre : 1,80 %,
   matière active : 59,00 %. Huile : 41,00 % ;
- phénate de calcium (VI)
   valeur alcaline : 257 mg KOH/g. Calcium : 9,25 %. Soufre : 3,35 % ;
- salicylate de calcium (VII)
   valeur alcaline : 280 mg KOH. Calcium : 10,00 %.

Les "valeurs alcalines" indiquées peuvent être aussi désignées par : "indice de base total" ou "TBN". Les pourcentages indiqués sont comptés en masse.

### EXEMPLES COMPARATIFS 1 à 4

A titre de comparaison, on a réalisé la synthèse de carboxylates soufrés de calcium et de magnésium non colloïdaux et procédé à l'évaluation de leur solubilité.

On ajoute à une dispersion de carbonate de calcium ou de magnésium dans l'eau un acide carboxylique soufré tel quel et selon les quantités décrites ci-après. Dans chaque cas, on effectue la réaction à température ambiante en agitant jusqu'à la fin du dégagement de dioxyde de carbone. Après filtration de l'excès de carbonate, l'eau est évaporée et on recueille un solide blanc dont les caractéristiques sont indiquées dans le tableau 1 ci-après.

**Tableau I**

| Exemple comparatif | Acide carboxylique | Carbonate | Carboxylate obtenu |
|---|---|---|---|
| 1 | dithiodiglycolique 9,10 g | CaCO₃ 6,0 g | Ca : 18,65 % en masse |
| 2 | thiodipropionique 8,90 g | CaCO₃ 6,0 g | Ca : 18,35 % en masse |
| 3 | thiodiglycolique 7,50 g | CaCO₃ 6,0 g | Ca : 21,6 % en masse |
| 4 | dithiodiglycolique 9,10 g | MgCO₃ 5,0 g | Mg : 11,82 % en masse |

Ces produits se révèlent totalement insolubles dans les hydrocarbures et dans les huiles quelle que soit la température considérée.

Les exemples suivants 1 à 28 illustrent des préparations de produits selon l'invention.

### EXEMPLE 1

Dans un réacteur de 1 litre équipé d'un agitateur, d'un séparateur de Dean et Stark, d'un thermomètre, on introduit 100 g de sulfonate de calcium surbasé (I) puis 250 ml de xylène. On chauffe le milieu jusqu'à une température de 70°C et on introduit en 30 minutes sous agitation une solution de 5,47 g d'acide dithiodiglycolique dans 40 ml d'eau. Après la fin de l'addition, on laisse le mélange réagir complètement ; ainsi, 10 % de la valeur alcaline sera neutralisée. On élève alors progressivement la température pour distiller l'eau, puis on procède à la filtration du milieu suivie de l'évaporation sous vide du xylène.

On recueille 101 g d'un liquide visqueux, brun, limpide, soluble dans les huiles, présentant les caractéristiques décrites dans le tableau II.

### EXEMPLE 2

On opère comme dans l'exemple 1, mais en introduisant l'acide dithiodiglycolique dans 40 ml de tétrahydrofuranne (THF) au lieu de 40 ml d'eau. On obtient un produit dont les caractéristiques sont identiques à celles du produit obtenu dans l'exemple 1.

### EXEMPLE 3 à 16

On opère comme dans l'exemple 2, en faisant varier la nature du sulfonate de calcium surbasé ainsi que la nature et la quantité d'acide soufré introduit.

Les caractéristiques des produits obtenus sont indiquées dans le tableau II.

### EXEMPLE 17

On opère comme dans l'exemple 2 en remplaçant le sulfonate de calcium surbasé (I) par du sulfonate de magnésium surbasé (V) sur lequel on fait réagir l'acide dithiodiglycolique à un taux de 10 % de la valeur alcaline.

### EXEMPLE 18

On opère comme dans l'exemple précédent en utilisant comme substrat surbasé un phénate de calcium surbasé (VI).

### EXEMPLE 19

On opère comme dans l'exemple précédent en utilisant comme substrat surbasé un salicylate de calcium surbasé (VII).

Les caractéristiques des produits obtenus comme décrits dans les exemples 2 à 19 sont indiqués dans le tableau II.

L'absence de bande à 1690 cm⁻¹ en spectroscopie infrarouge confirme la totale conversion de l'acide carboxylique en carboxylate de calcium ou de magnésium. Ceci est vérifié pour tous les exemples.

Les produits obtenus sont caractérisés par leur teneur en calcium ou en magnésium, en soufre, par leur composition en huile et en matière active déterminée par dialyse à travers une membrane en latex, ainsi que par la teneur en soufre de ces deux fractions.

Les résultats indiquent que le soufre contenu dans les additifs ne dialyse pas à travers la membrane, ce qui signifie qu'il est incorporé dans les micelles. Les observations effectuées à partir des produits des exemples comparatifs 1 à 4 conduisent à la même conclusion : les carboxylates de calcium et de magnésium des acides soufrés considérés étant insolubles dans l'huile, l'obtention ici de produits homogènes confirme la micellisation de ces carboxylates.

### EXEMPLE 20 (comparatif)

On opère comme dans l'exemple 7 en utilisant à la place de l'acide soufré l'acide succinique à un taux tel que 10 % de la valeur alcaline du sulfonate surbasé soit neutralisée.

### EXEMPLE 21

Dans un réacteur de 1 litre équipé d'un réfrigérant, d'un thermomètre et d'un agitateur, on introduit 100 g du sulfonate de calcium surbasé (I) et 250 ml de xylène. A ce mélange, on ajoute en 1 heure 7,47 g d'acide borique dissous dans 50 ml de méthanol à la température d'ébullition du méthanol.

On installe alors un séparateur de Dean et Stark, puis on distille le méthanol dans un premier temps, puis l'eau de réaction formée.

A ce stade de l'opération, on introduit, à 70°C, 6,65 g d'acide dithiodiglycolique dissous dans 40 ml de THF selon la procédure décrite dans l'exemple 2. Après filtration et élimination du solvant, on recueille 98 g d'un liquide visqueux homogène limpide soluble dans l'huile.

### EXEMPLE 22 à 28

On opère comme dans l'exemple précédent, en faisant varier la nature du sulfonate de calcium surbasé ainsi que les quantités d'acides borique et dithiodiglycolique introduits.

Les caractéristiques des produits obtenus comme décrit dans les exemples 21 à 28 sont rassemblées dans le tableau III.

L'absence de bande à 1690cm⁻¹ en spectroscopie infrarouge pour chacun des produits confirme la totale conversion de l'acide en carboxylate.

L'examen des résultats de dialyse indique que le soufre contenu dans l'additif est incorporé dans la micelle.

### EXEMPLE 29

Evaluation des propriétés antiusure et extrême-pression. Essais 4 billes.

Les produits de l'invention sont évalués pour leur propriétés antiusure et extrême-pression dans une huile lubrifiante. L'huile utilisée est une huile minérale 130 Neutral. Les mélanges sont éffectués à taux de calcium constant : 1,40 % en masse dans l'huile.

Les performances antiusure et extrême-pression sont évaluées sur machine 4 billes selon la norme ASTM D 2783. Les résultats sont rassemblés dans le tableau IV. On a donné à titre de comparaison les résultats obtenus avec les substrats (I) à (V) non modifiés.

L'ensemble de ces résultats montre que les produits de l'invention ont des propriétés antiusure et extrême-pression marquées.

Les performances antiusure et extrême-pression d'une composition renfermant un additif surbasique sont améliorées lorsque celui-ci a été modifié par un acide carboxylique soufré selon l'invention. La modification par un acide carboxylique non soufré n'apporte aucune propriété antiusure extrême-pression supplémentaire (voir résultat correspondant au produit de l'exemple 20).

Le niveau de performance antiusure et extrême-pression de compositions renfermant des produits selon l'invention est comparable à celui atteint avec un additif soufré conventionnel liposoluble.

### EXEMPLE 30

La résistance à l'oxydation des huiles renfermant des produits selon l'invention a été évaluée par la méthode GFC TO21 A90. Le principe consiste à oxyder un échantillon d'huile, ici à 150°C, en assurant un barbotage d'air sous débit constant de 10 litres/heure pendant 192 heures. Sur les échantillons avant et après oxydation, on effectue des mesures de viscosité, d'indice d'acides total (TAN) et de teneur en insolubles.

Ces essais sont effectués sur des compositions de produits de l'invention à une concentration dans de l'huile 130 Neutral telle que le taux de calcium soit égal à 1,40 % en masse.

Un essai comparatif avec un produit soufré commercial liposoluble et non plus colloïdal est effectué à taux de soufre identique. Cet essai est effectué en présence du sulfonate de calcium surbasique (III) à un taux tel que Ca=1,40 %.

L'examen des résultats rassemblés dans le Tableau V conclue à un très bon comportement des compositions renfermant des produits selon l'invention : absence de dépôts, faibles variations de la viscosité à 40°C et à 100°C, et de l'indice d'acide.

### EXEMPLE 31

Des essais de corrosion vis-à-vis du cuivre sont effectués pendant 3 heures à 150°C selon la norme NF M 070-15 (équivalente à la norme ASTM D 130-75).

Ces essais sont effectués sur des compositions de produits de l'invention dans de l'huile 130 Neutral à une concentration telle que le taux massique de calcium soit de 1,40 %.

Un essai comparatif à partir d'un additif commercial soufré liposoluble et non plus colloïdal est effectué. Cet essai est effectué à un taux de soufre comparable à ceux relatifs aux produits de l'invention et en présence du sulfonate de calcium surbasique (III) tel que Ca=1,40 %.

Les résultats sont rassemblés dans le tableau suivant :

| Référence additif | % masse S/huile | % masse Ca/huile | Corrosion Cu cotation |
|---|---|---|---|
| ex 2 | 0,386 | 1,40 | 3b |
| ex 12 | 0,308 | .. | 3b |
| ex 21 | 0,409 | .. | 2c |
| ex 22 | 0,385 | .. | 2a |
| comparatif soufre liposoluble | 0,371 | .. | 4b |

L'examen des résultats montre qu'à taux de soufre et de calcium constants, les compositions issues des produits de l'invention c'est à dire celles pour lesquelles l'additif soufré est colloïdal sont nettement moins corrosives vis-à-vis du cuivre que lorsque l'additif soufré antiusure extrême-pression est un additif liposoluble.

## Revendications

1. Un produit colloïdal soufré caractérisé en ce qu'il est obtenu par réaction d'un composé détergent surbasé avec un acide carboxylique soufré répondant à la formule générale :
X-R¹-Sx-R³-Sy-R²-COOH (I)
dans laquelle R¹ et R² représentent chacun un radical hydrocarboné divalent ; R³ représente une simple liaison ou un radical hydrocarboné divalent ; X représente un atome d'hydrogène ou un groupement carboxylique ; et x et y ont chacun une valeur moyenne de 1 à 4 lorsque R³ est un radical hydrocarboné divalent et la somme (x + y) a une valeur moyenne de 1 à 4 lorsque R³ représente une simple liaison.

2. Produit selon la revendication 1 caractérisé en ce que, dans la formule (I) dudit acide carboxylique soufré, R³ est une simple liaison X un groupement carboxylique, et R¹ et R² sont des radicaux alkylène de 1 à 6 atomes de carbone ou phénylidène, et la somme (x + y) a une valeur moyenne de 1 à 4.

3. Produit selon la revendication 2, caractérisé en ce que ledit acide carboxylique soufré est choisi parmi les acides thio-, dithio-, trithio- et tétrathio- diglycoliques, -dipropioniques et -dibutyriques et l'acide 2,2'-dithio dibenzoïque.

4. Produit selon la revendication 1, caractérisé en ce que dans la formule (I) dudit acide carboxylique soufré, R³ est un radical alkylène de 1 à 4 atomes de carbone, X est un groupement carboxylique, R¹ et R² sont des radicaux alkylène de 1 à 6 atomes de carbone, x et y ont chacun une valeur moyenne de 1 à 4.

5. Produit selon la revendication 4, caractérisé en ce que ledit acide carboxylique soufré est choisi parmi les acides méthylène- et éthylène -bis (thio-, dithio- et trithio- acétiques) et les acides méthylène- et éthylène-bis (thio-, dithio- et trithio- propioniques).

6. Produit selon la revendication 1, caractérisé en ce que, dans la formule (I) dudit acide carboxylique soufré, R³ est une simple liaison X est un atome d'hydrogène, R¹ et R² sont chacun un radical alkylène de 1 à 6 atomes de carbone et la somme (x + y) a une valeur moyenne de 1 à 4.

7. Produit selon la revendication 6, caractérisé en ce que ledit acide carboxylique soufré est choisi parmi les acides éthylthio-, dithio- et trithio- acétiques, -propioniques et -butyriques.

8. Produit selon l'une des revendications 1 à 7, caractérisé en ce que ledit composé détergent surbasique est choisi parmi les sulfonates, les phénates, les salicylates et les naphténates d'élément alcalin ou alcalino-terreux surbasés par un carbonate ou un hydroxyde d'élément alcalin ou alcalino-terreux.

9. Produit selon la revendication 8, caractérisé en ce que ledit composé détergent surbasique est choisi parmi les sulfonates, les phénates, les salicylates et les naphténates de calcium, de baryum ou de magnésium surbasés ayant un indice de base total allant jusqu'à environ 600.

10. Produit selon l'une des revendications 8 et 9, caractérisé en ce que ledit composé détergent surbasique est préalablement modifié par réaction avec au moins un composé renfermant du bore.

11. Produit selon la revendication 10, caractérisé en ce que ledit composé renfermant du bore est mis en jeu en une proportion par rapport au dit composé détergent surbasique correspondant à un rapport atomique bore/métal d'au plus 1/1.

12. Produit selon l'une des revendications 1 à 11, caractérisé en ce que ledit acide carboxylique soufré est mis en jeu en solution dans l'eau ou dans un solvant organique et ledit composé détergent surbasique est mis en jeu en solution dans un solvant hydrocarboné.
